# EUROPÄISCHE PATENTSCHRIFT

(11) **EP 0 162 875 B1**
(45) Veröffentlichungstag und Bekanntmachung des Hinweises auf die Patenterteilung: **15.02.1989**
(21) Anmeldenummer: 84904122.3
(22) Anmeldetag: 02.11.1984
(51) Int. Cl.: C23F 11/04

(54) **KORROSIONSINHIBITOREN FÜR ALUMINIUM**
CORROSION INHIBITORS FOR ALUMINIUM
INHIBITEURS DE CORROSION POUR L'ALUMINIUM

(30) Priorität: 14.11.1983 DE 3341152
(43) Veröffentlichungstag der Anmeldung: 04.12.1985
(73) Patentinhaber: Henkel Kommanditgesellschaft auf Aktien, 40191 Düsseldorf (DE)
(72) Erfinder: PENNINGER, Josef, D-4010 Hilden (DE)
(86) Internationale Anmeldenummer: EP8400347
(87) Internationale Veröffentlichungsnummer: WO8502207

(56) Entgegenhaltungen:
- EP-A- 0 025 863
- FR-A- 2 014 864
- GB-A- 2 094 776
- US-A- 3 553 101

## Beschreibung

Gegenstand der Erfindung ist die Verwendung einer Kombination aus 3-Amino-5-alkyl-1,2,4-triazolen und Aminotrimethylenphosphonsäure im Gewichtsverhältnis von 10 : 1 bis 1 : 1 als Korrosionsinhibitor für Aluminium in wäßrigen, sauer reagierenden Systemen.

Es ist bekannt, die Korrosion von Aluminium in wäßrigen Systemen durch geeignete Zusätze, wie Alkalisilikate oder Natriumbenzoat, herabzusetzen. Derartige Verbindungen zeigen eine gute Wirksamkeit im neutralen und insbesondere bei Alkalisilikaten im basischen Bereich. Im sauren Bereich dagegen sind Alkalisilikate unbrauchbar, während mit Natriumbenzoat nur mit hohen Konzentrationen der angestrebte Schutz erreichbar ist.

Ferner wird in der FR-A-2 014 864 ein Verfahren zur Verhinderung der Korrosion von Aluminium und Aluminiumlegierungen in salzsauren Lösungen bei Temperaturen zwischen 0 und 30°C beschrieben. Hierbei setzt man den salzsauren Lösungen, die eine HCI-Konzentration von 0,1 bis 12 Gewichtsprozent aufweisen, eine lösliche Aminomethylenphosphonsäure oder deren Salze in einer Menge von 0,5 bis 20 Gewichtsprozent, bezogen auf den HCI-Gehalt, zu. Die zu verwendende Aminomethylenphosphonsäure enthält im Molekül mindestens zwei Phosphonsäuregruppen sowie eine charakteristische Gruppe der allgemeinen Formel -N(CH₂-PO₃H₂)₂. Bevorzugt werden Aminotri-(methylenphosphonsäure oder Ethylendiamintetra-(methylenphos- phonsäure) eingesetzt. Daneben können auch an sich bekannte Inhibitoren für andere Metalle verwendet werden.

Gegenstand der EP-A-25 863 ist die Verwendung von 3-Amino-5-alkyl-1,2,4-triazolen - mit vorzugsweise 5 bis 7 C-Atomen im Alkylrest - als Korrosionsinhibitoren für Buntmetalle, wie Kupfer, Messing, Bronze oder dergleichen, in wäßrigen Systemen im pH-Bereich von 6 bis 10. Diese Verbindungen werden den wäßrigen Systemen in einer Menge von 0,05 bis 10 g/m³, vorzugsweise 0,1 bis 0,5 g/m³, zugesetzt. Daneben können zusätzliche Steinschutz- und Dispergiermittel und/oder komplexierende Phosphonsäuren Verwendung finden. Als Phosphonsäuren kommen beispielsweise 1-Hydroxyethan-1,1-disphosphonsäure, Aminotrimethylenphosphonsäure, 2-Phosphonobutan-1,2,4-tricarbonsäure, deren wasserlösliche Salze oder Gemische dieser Verbindungen in Frage.

Demgegenüber wurde nun gefunden, daß man als Korrosionsinhibitor für Aluminium in wäßrigen Systemen über einen weiten sauren Bereich (pH 1 bis 6) die eingangs beschriebene Kombination mit ausgezeichneten Ergebnissen verwenden kann.

Insbesondere sind hierfür 3-Amino-5-alkyl-1 ,2,4-triazole geeignet, deren Alkylrest 2 bis 10, vorzugsweise 7 bis 9, C-Atome aufweist.

Ferner ist die Verwendung einer Kombination bevorzugt, in welcher 3-Amino-5-alkyl-1,2,4-triazole und Aminotrimethylenphosphonsäure im Gewichtsverhältnis 5 : 1 vorliegen.

Dabei tritt überraschenderweise ein synergistischer Effekt ein, indem mit der beanspruchten Kombination erheblich bessere Ergebnisse als mit den einzelnen Komponenten erzielt werden. Darüber hinaus hat sich auch Aminotrimethylenphosphonsäure als besonders geeignet erwiesen, während man mit anderen handelsüblichen Phosphonsäuren, wie 1-Hydroxyethan-1,1-diphosphonsäure oder 2-Phosphonobutan-1,2,4-tricarbonsäure, derartige Effekte nicht erhält.

Die Verwendung der beschriebenen Gemische aus 3-Amino-5-alkyl-1,2,4-triazolen und Aminotrimethylenphosphonsäure erfolgt in Mengen von 50 bis 1.000 g/m³, vorzugsweise 200 bis 500 g/m³.

Die Herstellung der Aminoalkyl-1,2,4-triazole, die zur Anwendung gelangen, erfolgt nach an sich bekannten Methoden, so beispielsweise durch Umsetzung von Fettsäure mit Aminoguanidin-hydrogen-carbonat. Die Herstellung dieser Verbindungen ist jedoch nicht Gegenstand dieser Anmeldung.

### Beispiele

Die Bestimmung der Korrosionsschutzeigenschaften erfolgt in der nachstehend beschriebenen Weise.

Je drei sorgfältig vorbehandelte und gewogene Teststreifen (80 x 15 x 1 mm) werden in ein 1-1-Prüfgefäß, das 800 ml Testwasser und eine definierte Menge an zu untersuchender Substanz enthält, gehängt und 18 Stunden bei Raumtemperatur und 80 Umdrehungen pro Minute darin belassen.

Aus dem Gewichtsverlust wurde der Korrosionsschutzwert S, bezogen auf eine Blindprobe, berechnet.
a - Gewichtsverlust Probe
b - Gewichtsverlust Blindwert

Das als korrosives Medium benutzte Versuchswasser wurde nach DIN 51360/2 hergestellt und mit konzentrierter Schwefelsäure auf einen pH-Wert von 1 eingestellt.

In der nachstehenden Tabelle sind jeweils die verwendeten Inhibitoren, deren Konzentration sowie der erzielte Korrosionsschutz in % wiedergegeben. Die unter der laufenden Nummer 7 angegebenen Daten entsprechen dem Anmeldungsgegenstand.

In der Tabelle bedeuten:
HAT - 3-Heptyl-5-amino-1,2,4-triazol
HEDP = 1-Hydroxyethan-1,1-diphosphonsäure
ATMP = Aminotrimethylenphosphonsäure
PBTC = 2-Phosphonobutan-1,2,4-tricarbonsäure

## Patentansprüche

1. Verwendung einer Kombination aus 3-Amino-5-alkyl-1,2,4-triazolen und Aminotrimethylenphosphonsäure im Gewichtsverhältnis von 10 : 1 bis 1 : 1 als Korrosionsinhibitor für Aluminium in wäßrigen, sauer reagierenden Systemen.

2. Verwendung einer Kombination gemäß Anspruch 1, dadurch gekennzeichnet, daß 3-Amino-5-alkyl-1,2,4-triazole und Aminotrimethylenphosphonsäure im Gewichtsverhältnis 5 : 1 vorliegen.

3. Verwendung einer Kombination gemäß den Ansprüchen 1 oder 2, dadurch gekennzeichnet, daß diese in Mengen von 50 bis 1000 g/m³ eingesetzt wird.

4. Verwendung einer Kombination gemäß den Ansprüchen 1 bis 3, dadurch gekennzeichnet, daß diese in Mengen von 200 bis 500 g/m³ eingesetzt wird.

## Revendications

1. Utilisation d'une combinaison de 3-amino-5-alkyl-1,2,4-triazoles et d'acide aminotriméthylènephosphonique dans un rapport pondéral de 10 : 1 à 1 : 1 en tant qu'inhibiteur de corrosion pour l'aluminium dans des systèmes aqueux à réaction acide.

2. Utilisation d'une combinaison selon la revendication 1, caractérisée en ce que les 3-amino-5-alkyl-1,2,4-triazoles et l'acides aminotriméthylènephosphonique se trouvent dans un rapport en poids de 5 : 1.

3. Utilisation d'une combinaison selon les revendications 1 ou 2, caractérisée en ce qu'elle est appliquée en quantités de 50 à 1000 g/m3.

4. Utilisation d'une combinaison selon les revendications 1 à 3, caractérisée en ce qu'elle est appliquée en quantités de 200 à 500 g/m³.

## Claims

1. The use of a combination of 3-amino-5-alkyl-1,2,4-triazoles and aminotrimethylenephosphonic acid in a ratio by weight of 10 : 1 to 1 : 1 as a corrosion inhibitor for aluminium in aqueous systems showing an acidic reaction.

2. The use of a combination as claimed in claim 1, characterized in that 3-amino-5-alkyl-1,2,4-triazoles and aminotrimethylenephosphonic acid are present in a ratio by weight of 5 : 1.

3. The use of a combination as claimed in claim 1 or 2, characterized in that the combination is used in quantities of from 50 to 1000 g/m3.

4. The use of a combination as claimed in claim 1 to 3, characterized in that the combination is used in quantities of from 200 to 500 g/m³.
